# EUROPÄISCHE PATENTSCHRIFT

(11) **EP 1 088 907 B1**
(45) Veröffentlichungstag und Bekanntmachung des Hinweises auf die Patenterteilung: **10.08.2005**
(21) Anmeldenummer: 00120803.2
(22) Anmeldetag: 23.09.2000
(51) Int. Cl.: C23C 10/52, C23C 10/56

(54) **Verfahren zum Herstellen einer Panzerung für ein metallisches Bauteil**
Method for producing a plating for a metal component
Procédé de réalisation d'un blindage pour un composant métallique

(30) Priorität: 29.09.1999 DE 19946650
(43) Veröffentlichungstag der Anmeldung: 04.04.2001
(73) Patentinhaber: MTU Aero Engines GmbH, 80995 München (DE)
(72) Erfinder: Cosack, Thomas, Dr., 86949 Windach (DE); Wydra, Gerhard, 85764 Oberschleissheim (DE)

(56) Entgegenhaltungen:
- DE-A- 3 420 869
- DE-A- 19 827 620
- DE-B- 2 910 962
- FR-A- 618 485
- GB-A- 1 318 609
- US-A- 3 741 791
- US-A- 4 241 113
- US-A- 5 824 366
- PATENT ABSTRACTS OF JAPAN vol. 009, no. 235 (M-415), 21. September 1985 (1985-09-21) & JP 60 089503 A (TOSHIBA KIKAI KK), 20. Mai 1985 (1985-05-20)

## Beschreibung

Die Erfindung betrifft ein Verfahren zum Herstellen einer Panzerung für ein metallisches Bauteil, die auf dessen Oberfläche vorgesehen wird.

Panzerungen bzw. Anstreifbeläge werden z.B. an Triebwerksbauteilen, wie z.B. Dichtungsspitzen von Labyrinthdichtungen oder Schaufelspitzen, vorgesehen, um deren Abarbeitung bei Anstreifvorgängen während des Betriebs entgegenzuwirken. Da der Wirkungsgrad eines Verdichters oder einer Turbine in hohem Maße von der Spaltgröße zwischen dem rotierenden und dem stehenden Bauteil abhängt, wird er mit zunehmender Abarbeitung, z.B. der Schaufelspitzen, vermindert.

Die Panzerung arbeitet sich beim Betrieb des Triebwerks üblicherweise in einen Einlaufbelag eines gegenüberliegenden, zweiten Bauteils ein. Derartige Einlaufbeläge sind abreibbar und bestehen meist aus einer korrosions- und erosionsfesten Schicht. Eine Panzerung des Triebwerksbauteils ist insbesondere dann erforderlich, wenn die Festigkeit und Härte der Einlaufbeläge zur Steigerung der Erosions- und Temperaturbeständigkeit erhöht wird und sich die Abarbeitung der Triebwerksbauteile zusätzlich verstärkt. Durch die Panzerung wird erreicht, daß beim Anstreifvorgang ein minimaler Spalt zwischen der Panzerung und dem Einlaufbelag gebildet wird.

Bei einem bekannten Verfahren zum Herstellen einer Panzerung wird ein MCrAlY-Pulver durch galvanisches Auftragen auf das zu panzernde Bauteil aufgebracht, wobei in dem Bad die erforderlichen harten Partikel, wie z.B. BN, enthalten sind. Diese Partikel werden nach dem Auftragen freigeätzt. Ein solches Verfahren ist teuer und aufwendig. Insbesondere das anschließende Ätzen ist aufgrund der mangelnden Umweltverträglichkeit und dem erforderlichen Abdecken des Bauteils nachteilig.

Bei einem anderen bekannten Verfahren wird eine an die Bauteilkontur angepaßte Lotfolie durch Kleben od dgl. an dem Bauteil befestigt. Danach werden BN-Partikel in die Lotfolie eingesetzt. Anschließend wird die Lotfolie durch Wärmebehandlung geschmolzen und die BN-Partikel darin eingebettet. Auch dieses Verfahren ist verhältnismäßig teuer und aufwendig. Zudem ist die Verbindung zwischen den Partikeln und dem Bauteil unzureichend.

Aus der JP 55-82765 A ist es bekannt, das aus einer Ni- oder Co-Basislegierung bestehende Substrat zunächst mit einer Mischung aus Keramik-, Al- und Metallpulver zu beschichten, um die Wärmebeständigkeit der langandauernd hochtemperaturbelasteten Schicht zu verbessern. Anschließend folgt eine Schicht aus einem mit einem Binder versehenen Ni-Pulver, eine Wärmebehandlung und ein Alitieren durch ein Packverfahren. Dabei soll die erste Schicht aus der Keramik enthaltenden Mischung verhindern, daß Al von der Schicht in das Substrat eindringt und die Schicht mithin durch die Verarmung von Al ihre Wärmebeständigkeit einbüßt.

Die JP 55-082759 A offenbart ein Verfahren zur Verbesserung der thermischen Beständigkeit einer Beschichtung, die auf ein Substrat aus einer Ni- oder Co-Basislegierung aufgebracht wird, wobei beim Beschichten ein Metall- oder ein Legierungspulver mit Keramikelementen gemischt und dann auf das Substrat aufgebracht wird. Es kann ein Bindemittel eingesetzt und eine anschließende Wärmebehandlung durchgeführt werden. Das Verfahren wird bei Bauteilen von z.B. Gasturbinen eingesetzt, die der Heißgaskorrosion ausgesetzt sind.

Die Aufgabe der vorliegenden Erfindung besteht darin, ein Verfahren zum Herstellen einer Panzerung der eingangs beschriebenen Gattung zu schaffen, das sich fertigungstechnisch möglichst einfach durchführen läßt und eine hochwertige Panzerung ergibt.

Diese Aufgabe ist erfindungsgemäss durch das Verfahren gemäss Anspruch 1 gelöst.

Der Vorteil dieses Verfahrens liegt darin, daß die Panzerung mit einem fertigungstechnisch einfachen Verfahren auf das Bauteil aufgebracht werden kann. Zudem sind die keramischen Hartpartikel in der Schlickerschicht sicher eingebettet und mit dem Bauteil fest verbunden.

In einer bevorzugten Ausgestaltung des Verfahrens werden die Hartpartikel dem Schlicker vor dem Auftragen auf die zu panzernde Oberfläche zugemischt. Auf diese Weise sind die Partikel in dem in einer Suspension vorliegenden Schlicker gleichmäßig verteilt.

In einer alternativen Ausgestaltung werden die Hartpartikel nach dem Auftragen in die Schlickerschicht eingesetzt, wodurch sich z.B. eine spezielle Anordnung der Partikel auf der zu panzernden Oberfläche erzielen läßt.

Ferner ist bevorzugt, daß das Ausgangspulver aus MCrAlY besteht, wobei das Ausgangspulver - wie das Zugabepulver - bevorzugt in einer Komgrößenverteilung von 5 bis 120 µm vorliegt. Das M steht dabei für wenigstens eines der Elemente Ni oder Co. Anstelle von Y kann auch Hf oder Ce verwendet werden.

Das Auftragen des Schlickers auf die zu panzernde Oberfläche des Bauteils erfolgt bevorzugt durch Spritzen, Pinseln oder Tauchen, wodurch sich das Verfahren fertigungstechnisch einfach und kostengünstig durchführen läßt. Durch diese Art des Auftragens lassen sich auf einfache Weise lokal begrenzte Schichten auch auf geometrisch komplizierten Bauteilen aufbringen. Zudem sind keine teuren und aufwendigen Spritz- oder Verdampfungsanlagen erforderlich.

Bevorzugt wird das Trocknen des Schlickers, der zusammen mit dem organischen oder anorganischen Bindemittel in einer Suspension vorliegt, über 0,5 - 4 Stunden durchgeführt, wobei sich eine Dauer von 1 - 2 Stunden als besonders vorteilhaft wiesen hat.

Bevorzugt ist ferner, daß die Schlickerschicht in Schutzgas, z.B. in Argon, oder im Vakuum wärmebehandelt wird, wobei das Wärmebehandeln der Schicht über 1 - 4 Stunden, bevorzugt über etwa 2 Stunden, durchgeführt wird, um die Schlickerschicht mit dem Bauteil und den Hartpartikeln über Diffusion zu verbinden.

Bevorzugt besteht das metallische Bauteil aus einer Legierung auf Nickel- oder Kobaltbasis, wobei das Bauteil ein Triebwerksbauteit, z.B. eine Turbinenschaufel, sein kann, auf deren Schaufelspitze die Panzerung aufgebracht wird.

Bevorzugt macht das Zugabepulver bis zu 35 Gew.-% des Gesamtgewichts aus Ausgangs- und Zugabepulver aus.

Im folgenden wird die Erfindung anhand eines Beispiels näher erläutert.

Bei einer Ausgestaltung des Verfahrens zum Herstellen einer Panzerung wird zunächst zur Herstellung eines Schlickers ein MCrAlY-Pulver mit einem Zugabepulver zu einer Suspension mit einem üblichen anorganischen Bindemittel gemischt. In der Suspension liegt das Bindemittel mit 5 - 10 Gew.-% und zusätzlich Wasser mit 5 - 7 Gew.-% vor. Die Korngrößen der Pulverpartikel liegen zwischen 5 und 120 µm. In diese fließfähige und spritzbare Masse werden BN-Partikel eingebracht, deren Größe über jener der Pulverpartikel liegt.

In die Masse wird anschließend die Schaufelspitze einer Turbinenschaufel aus einer Nickelbasislegierung in der Weise eingetaucht, daß sich auf der zu panzernden Schaufelspitze eine Schlickerschicht bildet. Alternativ könnte der die Partikel enthaltende Schlicker z.B. auch mit einem Pinsel unter Bildung einer Schicht auf die Schaufelspitze aufgetragen werden. Im nächsten Schritt wird der in einer Suspension vorliegende, noch feuchte Schlicker bzw. die Schlickerschicht bei Raumtemperatur über etwa 1,5 Stunden getrocknet.

Die getrocknete Schlickerschicht wird dann bei 1000 °C etwa 2 Stunden im Vakuum wärmebehandelt, um eine Verbindung der Schlickerschicht mit dem Werkstoff der Turbinenschaufel und mit den Hartpartikeln durch Diffusion zu erzielen. Dabei sintern die in kugliger Form vorliegenden MCrAlY-Partikel wenigstens teilweise zusammen. Darüber hinaus kann auch Ni aus dem Grundwerkstoff austreten und in die Schlikkerschicht diffundieren. Nach dem Wärmebehandeln stehen die keramischen Hartpartikel aus BN od. dgl. nach außen über die Schlickerschicht vor und können diese sowie die Schaufelspitze beim Betrieb schützen.

Die BN-Partikel sind über die Schlickerschicht fest mit der Schaufelspitze verbunden und können sich während des Betriebs der Gasturbine beim Anstreifen in einen gegenüberliegenden Einlaufbelag einschneiden, um auf diese Weise eine Beschädigung der Schaufelspitze zu verhindern und die Spaltgröße zwischen dem rotierenden und dem stehenden Bauteil möglichst gering zu halten.

## Patentansprüche

1. Verfahren zum Herstellen einer Panzerung für ein metallisches Bauteil, insbesondere für eine Turbinenschaufel, die auf der Oberfläche des Bauteils vorgesehen wird, **gekennzeichnet durch** die Schritte: Herstellen eines Schlickers **durch** Mischen einer Bindemittellösung mit einem Al und/oder Cr enthaltenden Ausgangspulver und einem wenigstens ein Element aus Al, Pt, Pd oder Si umfassenden Zugabepulver, wobei das Zugabepulver bei einem ausschließlich Al enthaltenden Ausgangspulver kein Al umfasst; Auftragen des Schlickers auf die zu panzernde Oberfläche; Zugabe keramischer Hartpartikel aus BN, SiC oder Al₂O₃ zum Schlicker vor oder nach dem Auftragen des Schlickers, deren Größe so gewählt wird, dass sie nach dem Wärmebehandeln so über die Schicht vorstehen, dass sie sich beim Betrieb in Einlaufbeläge oder dergleichen einschneiden können; Trocknen der Schlickerschicht bei einer Temperatur von Raumtemperatur bis 450 °C; und Wärmebehandeln der Schlickerschicht bei Temperaturen von 750° bis 1250°C.

2. Verfahren nach Anspruch 1, **dadurch gekennzeichnet, dass** die Hartpartikel dem Schlicker vor dem Auftragen zugemischt werden.

3. Verfahren nach Anspruch 1, **dadurch gekennzeichnet, dass** die Hartpartikel nach dem Auftragen in die Schlickerschicht eingesetzt werden.

4. Verfahren nach einem der vorhergehenden Ansprüche, **dadurch gekennzeichnet, dass** das Ausgangspulver aus MCrAlY besteht, wobei M für Ni, für Co oder für eine Kombination aus Ni und Co steht.

5. Verfahren nach einem der vorhergehenden Ansprüche, **dadurch gekennzeichnet, dass** die Pulver jeweils eine Korngrößenverteilung von 5 bis 120 µm aufweisen.

6. Verfahren nach einem der vorhergehenden Ansprüche, **dadurch gekennzeichnet, dass** das Auftragen des Schlickers durch Spritzen, Pinseln oder Tauchen durchgeführt wird.

7. Verfahren nach einem der vorhergehenden Ansprüche, **dadurch gekennzeichnet, dass** das Trocknen der Schlickerschicht über 0,5 - 4 Stunden durchgeführt wird.

8. Verfahren nach einem der vorhergehenden Ansprüche, **dadurch gekennzeichnet, dass** die Schlickerschicht in Schutzgas, z.B. in Argon, oder im Vakuum wärmebehandelt wird.

9. Verfahren nach Anspruch 8, **dadurch gekennzeichnet, dass** das Wärmebehandeln über 1 bis 4 Stunden durchgeführt wird, vorzugsweise über etwa 2 Stunden.

10. Verfahren nach einem der vorhergehenden Ansprüche, **dadurch gekennzeichnet, dass** das Bauteil aus einer Legierung auf Nickel- oder Kobaltbasis besteht.

11. Verfahren nach einem der vorhergehenden Ansprüche, **dadurch gekennzeichnet, dass** das Bauteil eine Turbinenschaufel ist, auf deren Schaufelspitze die Panzerung vorgesehen wird.

12. Verfahren nach einem der vorhergehenden Ansprüche, **dadurch gekennzeichnet, dass** das Zugabepulver bis zu 35 Gew.-% des Gesamtgewichts aus Ausgangs- und Zugabepulver ausmacht.

## Claims

1. Method for producing an armour-plating for a metal component, in particular for a turbine blade, that is provided on the surface of the component, **characterised by** the steps: production of a slurry by mixing a binding-agent solution with an Al- and/or Cr-containing starting powder and an additive powder that comprises at least one element selected from Al, Pt, Pd or Si, the additive powder not comprising any Al when the starting powder contains exclusively Al; application of the slurry to the surface that is to be plated; addition of ceramic hard particles of BN, SiC or Al₂O₃ to the slurry before or after the application of the slurry, the size of the particles being chosen so that after heat-treatment they jut out over the layer in such a way that during operation they can cut into run-in coatings or the like; drying of the slurry layer at a temperature of ambient temperature to 450°C; and heat-treatment of the slurry layer at temperatures of 750° to 1250°C.

2. Method according to claim 1, **characterised in that** the hard particles are admixed with the slurry before the application.

3. Method according to claim 1, **characterised in that** the hard particles are inserted into the slurry layer after the application.

4. Method according to one of the preceding claims, **characterised in that** the starting powder consists of MCrAlY, when M stands for Ni, for Co or for a combination of Ni and Co.

5. Method according to one of the preceding claims, **characterised in that** the powders each have a particle-size distribution of 5 to 120 µm.

6. Method according to one of the preceding claims, **characterised in that** the application of the slurry is carried out by injection, painting or dipping.

7. Method according to one of the preceding claims, **characterised in that** the drying of the slurry layer is carried out over 0.5 - 4 hours.

8. Method according to one of the preceding claims, **characterised in that** the slurry layer is heat-treated in inert gas, in argon for example, or under vacuum.

9. Method according to claim 8, **characterised in that** the heat-treatment is carried out over 1 to 4 hours, preferably over approximately 2 hours.

10. Method according to one of the preceding claims, **characterised in that** the component consists of a nickel- or cobalt-based alloy.

11. Method according to one of the preceding claims, **characterised in that** the component is a turbine blade, on whose blade tip the armour-plating is provided.

12. Method according to one of the preceding claims, **characterised in that** the additive powder constitutes up to 35% by weight of the total weight of the starting powder and additive powder.

## Revendications

1. Procédé de fabrication d'un blindage pour un composant métallique, en particulier pour une aube de turbine, qui est prévu sur la surface du composant, **caractérisé par** les étapes de : fabrication d'une barbotine en mélangeant une solution de liant comprenant une poudre de départ contenant du Al et/ou du Cr et une poudre d'addition comportant au moins un élément appartenant au groupe de Al, Pt, Pd ou Si, la poudre d'addition, lorsqu'une poudre de départ ne contient que du Al, ne comportant aucun Al ; application de la barbotine sur la surface destinée à être blindée ; addition de particules céramiques dures en BN, SiC ou Al₂O₃ à la barbotine avant ou après l'application de la barbotine, dont la dimension est sélectionnée de sorte qu'elles dépassent de la couche après le traitement thermique, de sorte qu'en action elles puissent creuser des couches d'usure ou similaires ; séchage de la couche de barbotine à une température allant de la température ambiante jusqu'à 450°C ; et traitement thermique de la couche de barbotine à des températures allant de 750° à 1250°C.

2. Procédé selon la revendication 1, **caractérisé en ce que** les particules dures sont mélangées à la barbotine avant l'application.

3. Procédé selon la revendication 1, **caractérisé en ce que** les particules dures sont introduites dans la couche de barbotine après l'application.

4. Procédé selon l'une quelconque des revendications précédentes, **caractérisé en ce que** la poudre de départ est constituée de MCrAIY, M représentant Ni, Co, ou une combinaison de Ni et de Co.

5. Procédé selon l'une quelconque des revendications précédentes, **caractérisé en ce que** les poudres comprennent respectivement une distribution granulométrique de 5 à 120 µm.

6. Procédé selon l'une quelconque des revendications précédentes, **caractérisé en ce que** l'application de la barbotine est réalisée par injection, badigeonnage ou trempage.

7. Procédé selon l'une quelconque des revendications précédentes, **caractérisé en ce que** le séchage de la couche de barbotine est réalisé pendant 0,5 à 4 heures.

8. Procédé selon l'une quelconque des revendications précédentes, **caractérisé en ce que** la couche de barbotine subit un traitement thermique dans un gaz protecteur, par exemple dans l'Argon, ou dans un vide.

9. Procédé selon la revendication 8, **caractérisé en ce que** le traitement thermique est réalisé pendant 1 à 4 heures, de préférence pendant approximativement 2 heures.

10. Procédé selon l'une quelconque des revendications précédentes, **caractérisé en ce que** le composant est constitué d'un alliage à base de nickel ou de cobalt.

11. Procédé selon l'une quelconque des revendications précédentes, **caractérisé en ce que** le composant est une aube de turbine, sur le bout de laquelle est prévu le blindage.

12. Procédé selon l'une quelconque des revendications précédentes, **caractérisé en ce que** la poudre d'addition représente jusqu'à 35% en masse du poids total composé des poudres de départ et d'addition.
